# EUROPÄISCHE PATENTSCHRIFT

(11) **EP 1 196 258 B1**
(45) Veröffentlichungstag und Bekanntmachung des Hinweises auf die Patenterteilung: **02.01.2003**
(21) Anmeldenummer: 00936718.6
(22) Anmeldetag: 06.05.2000
(51) Int. Cl.: B22D 11/118

(54) **VORRICHTUNG ZUR REINIGUNG VON STAHLSCHMELZEN**
DEVICE FOR PURIFYING STEEL MELTS
DISPOSITIF DE PURIFICATION D'ACIER FONDU

(30) Priorität: 19.05.1999 DE 19922829
(43) Veröffentlichungstag der Anmeldung: 17.04.2002
(73) Patentinhaber: SMS Demag Aktiengesellschaft, 40237 Düsseldorf (DE)
(72) Erfinder: GROTHE, Horst, D-41564 Kaarst (DE)
(74) Vertreter: Valentin, Ekkehard, Dipl.-Ing.
(86) Internationale Anmeldenummer: EP0004074
(87) Internationale Veröffentlichungsnummer: WO00071283

(56) Entgegenhaltungen:
- WO-A-95/06534
- GB-A- 1 543 798
- IRVING W.R.: "Continuous Casting" 1993 , INSTITUTE OF MATERIALS , LONDON XP002145097 020590 Seite 30 -Seite 32; Abbildung 2.7
- PATENT ABSTRACTS OF JAPAN vol. 013, no. 320 (M-853), 20. Juli 1989 (1989-07-20) & JP 01 107950 A (NKK CORP), 25. April 1989 (1989-04-25)
- PATENT ABSTRACTS OF JAPAN vol. 005, no. 076 (M-069), 20. Mai 1981 (1981-05-20) & JP 56 026662 A (KOBE STEEL LTD), 14. März 1981 (1981-03-14)
- PATENT ABSTRACTS OF JAPAN vol. 004, no. 068 (M-012), 21. Mai 1980 (1980-05-21) & JP 55 033853 A (KAWASAKI STEEL CORP), 10. März 1980 (1980-03-10)
- PATENT ABSTRACTS OF JAPAN vol. 006, no. 080 (M-129), 19. Mai 1982 (1982-05-19) & JP 57 017357 A (SUMITOMO METAL IND LTD), 29. Januar 1982 (1982-01-29)
- PATENT ABSTRACTS OF JAPAN vol. 015, no. 378 (M-1161), 24. September 1991 (1991-09-24) & JP 03 151144 A (SUMITOMO METAL IND LTD), 27. Juni 1991 (1991-06-27)

## Beschreibung

Die Erfindung betrifft eine Vorrichtung zur Reinigung von Stahlschmelzen, insbesondere bei Stranggussanlagen, mit einem Zwischenbehälter (Tundish), der zur Beschickung einer Kokille mit Stahlschmelze aus einer Gießpfanne dient, wobei der Zwischenbehälter Einbauten zur Vergleichmäßigung der Strömung der Stahlschmelze aufweist.

Stahlschmelzen für Stranggießanlagen werden bevorzugt durch Zugabe von Aluminium beruhigt. In Sonderfällen wird zusätzlich Calzium zugegeben, um eine Einformung von Sulfiden und eine BeeinfLussung der Oxide zur Verbesserung der Vergießbarkeit zu erreichen.

Durch Oxidation des Aluminiums bildet sich Tonerde (Al₂O₃), die den Hauptteil (> 90 %) der Verunreinigungen im Stahl ausmacht. Für Stahlsorten mit hoher Reinheitsanforderung muss der Gesamttonerdegehalt gering sein. Aber auch einzelne große Tonerdeteilchen (makroskopische Einschlüsse von 50 bis über 500 µm Durchmesser) dürfen im Fertigprodukt nicht enthalten sein. Die bei der Desoxidierung im Stahlwerk entstehenden endogenen Oxide können durch Prozessführung und Reinheitsgrad-Behandlung minimiert werden, wobei Ausreißer-Schmelzen immer wieder auftreten.

Die nach der im Stahlwerk erfolgten Schmelzenbehandlung durch unerwünschte Sauerstoffzufuhr neu entstehenden exogenen Oxide sind nur mit erheblichem Aufwand zu verhindern. Ursachen für deren Bildung sind undichte Schiebersysteme, mangelnde Sauberkeit der Gießpfanne (sauerstoffhaltige Reste), ungenügende Abdeckung des Schmelzspiegels, Sauerstoff aus dem feuerfesten Material, der Gießstart und der Gießpfannenwechsel.

Gegen diese exogenen Oxide kann nur noch im Zwischenbehilter eine wirksame Abscheidetechnik eingesetzt werden, denn das Abscheiden von Tonerdeteilchen in der Kokille oder im Strang ist je nach Gießprozess, Erstarrungszeit und Durchsatz nur in geringem Maße möglich.

Um die bekannte Anhäufung von Tonerdeteilchen mittlerer Große in bestimmten Bereichen der Brammen zu vermindern, muss der Oxidgehalt (im wesentlichen Al₂O₃) insgesamt reduziert werden. Ein Weg dahin ist eine Vergleichmäßigung und damit eine Beruhigung der Strömung im Zwischenbehälter, die ein Aufsteigen der Tonerdeteilchen und deren Einformung in eine Tonerde-aufnehmende Top-Schlacke ermöglicht.

Im Handbuch von K. Schwerdtfeger: "Metallurgie des Stranggießens", Verlag Stahleisen 1992 ist auf Seite 218 in Bild 3.1.9 der Einfluss von Einbauten, wie wehre und Dämme auf die Strömungsausbildung im Zwischenbehälter dargestellt. Ein Maß für die Gleichmäßigkeit der Strömung ist die Verweildauer eines Volumenelementes im Zwischenbehälter. Diese konnte durch die Einbauten um das vierfache gesteigert werden. Dieser Wert liegt jedoch um fast den gleichen Faktor niedriger als der

Zur Vergleichmäßigung und Beruhigung der Strömung der Stahlschmelze wird in PATENT ABSTRACTS OF JAPAN vol.013, no.320 (M-853), 20.Juli 1989 (1989-07-20) & JP 01 107950 A (NKK CORP), 25. April 1989 (1989-04-25) ein Zwischenbehälter mit drei durch zwei Querwände ausgebildeten Kammern vorgeschlagen, bestehend aus einer mittigen Eingießkammer und zwei äußeren Gießkammern. In der mittigen Eingießkammer ist ein sich bis unterhalb der Querwände sich erstreckender Bodenwall angeordnet. Zwischen diesem Bodenwall und den Querwänden befinden sich Öffnungen, durch die Stahlschmelze vergleichmäßigt in die Gießkammern gelangt.

In der WO 95 06534 A wird ein Zwischenbehälter beschrieben, der durch Querwände in eine Eingieß-, eine Mittel- und eine Gießkammer unterteilt wird. in der Mittelkammer befindet sich mittig mit Abstand zu den Querwänden ein schmaler Bodenwall mit mittig angeordneten Öffnungen zur Einleitung von Inertgas, um zur Reinigung der Stahlschmelze Verunreinigungen nach oben zu spülen.

Es ist Aufgabe der Erfindung, die Geschwindigkeitsverteilung und damit die Verweildauer der Schmelze im Zwischenbehälter einer Stranggießanlage zu optimieren.

Die Aufgabe wird durch die Merkmale des Anspruchs 1 gelöst Die im Vergleich zum Stand der Technik doppelte Anzahl der Einbauten im Bereich zwischen Ein- und Ausströmpunkt der Stahlschmelze bewirkt eine Beruhigung der in der Einströmkammer herrschenden turbulenten Strömung in der Mittel- und Gießkammer. Dazu tragen die erste und zweite Querwand und die gezielt angeordneten Öffnungen derselben sowie der Bodenwall der Mittelkammer bei.

Es ist von Vorteil, dass die Mittelkammer eine Deckplatte aufweist. Die Deckplatte schafft die Möglichkeit einer Begasung des Schmelzspiegels der Mittelkammer. Deren Bodenwall bietet Platz für die regelbaren Inertgaszuführungen und die inerigassprühleisten. Dadurch ist eine gestufte Spülung der Stahlschmelze mit insrfgas möglich, wodurch alle Tonerdeteilchen > 50 µm hochgespült und in der Topfschlacke abgeschieden werden. Letztere wird durch das Inertgas an der Bildung von exogenen Oxiden geschützt.

Eine elektrische Heizung der Schmelze in der Mittelkammer gestattet deren optimale Temperatureinstellung.

Eine weitere vorteilhafte Weiterbildung der Erfindung besteht darin, dass die Eingießkammer eine zylindrische Eingießhülse mit einem Deckel aufweist, in dessen Mitte eine Öffnung für ein Schattenrohr der Gießpfanne vorgesehen ist, wobei das Schattenrohr gegenüber dem Deckel Dichtspiel und gegenüber der Eingießhülse einen Abstand aufweist. Die gegenüber dem Schattenrohr abgedichtete Eingießhülse gestattet eine Begasung des Schmelzspiegels derselben über eine Inertgaszuführung und dadurch den Verzicht auf Abdeckmassen innerhalb der Eingießhülse. Dadurch kann bei Gießpfannenwechsel mit unter das Schattenrohr abgesenktem Schmelzspiegel keine Schlacke bzw. Abdeckmasse durch den freien Schaelzstrahl in die Schmelze eingespült werden. Beim Ausströmende und Ausströmbeginn befindet sich der Schmelzstrahl in einer Inertgasatmosphäre, so dass auch in dieser kritischen Phase des Gießprozesses die Bildung von exogenen Oxiden vermieden wird. Außerhalb der Eingießhülse ist der Schmelzspiegel durch Abdeckmassen geschützt. Durch die genannten Maßnahmen können hohe Anforderungen an die Reinheit der Stahlschmelze erfüllt werden.

Von Vorteil ist, dass die Gießkammer an ihrem Boden, vorzugsweise im Endbereich des Zwischenbehälters, ein Gießrohr zur Befüllung der Kokille aufweist, das von einem Stopfen beherrscht ist. Das Gießrohr Liegt in einem Bereich der Gießkammer, wo die Strömung beruhigt und die Stahlschmelze verglelchmäßigt ist. Die isolierende Topschlacke verhindert die Bildung exogener Oxide und absorbiert Tonerdereste.

Eine vorteilhafte Lösung besteht auch darin, dass vor dem Füllen des Zwischenbehälters mit Stahlschmelze auf dem Boden der Eingießkammer unterhalb der Eingießhülse eine Starthilfe und vor der Bodenöffnung eine andere Starthilfe aus Blech oder feuerfestem Material bestehend vorgesehen sind. Die Starthilfe aus Blech verzögert den Flüssigstahlzufluss aus der Eingießkammer in die Mittelkammer, solange das Blech noch nicht geschmolzen ist. Wenn der Schmelzspiegel oberhalb der Bodenöffnung der ersten Querwand Liegt, schwimmt die Starthilfe aus feuerfestem Material auf.

Weitere Merkmale der Erfindung ergeben sich aus den Ansprüchen und der folgenden Beschreibung sowie den Zeichnungen, in denen ein Ausführungsbeispiel der Erfindung schematisch dargestellt ist.

Es zeigen:
- Fig. 1: einen Zwischenbehälter mit einer Eingießkammer, einer Mittelkammer und einer Gießkammer,
- Fig. 2: den Zwischenbehälter nach Fig. 1, jedoch zusätzlich mit einer EingießhüLse und einer Schmelze-Heizung.

In Figur 1 ist ein Zwischenbehälter 1 dargestellt, der durch eine erste Querwand 2 in eine Eingießkammer 3 und durch eine zweite Querwand 4 in eine Mittelkammer 5 und eine Gießkammer 6 unterteilt ist. Eine Gießpfanne 7 besitzt ein Schattenrohr 8, das in die Eingießkammer 3 mündet.

Die Mittelkammer 5 weist einen Bodenwall 9 auf, in dem regelbare Inertgaszuführungen 10 angeordnet sind, die über Inertgas-Sprühleisten 11 mit der Mittelkammer 5 in Strömungsverbindung stehen. Außerdem weist die Mittelkammer 5 eine Deckplatte 12 auf.

In der ersten Querwand 2 sind im Bereich des Bodenwalls 9 eine Bodenöffnung 13 und in der zweiten Querwand 4 eine andere Bodenöffnung 14 sowie weitere Öffnungen 15 vorgesehen.

Die Gießkammer 6 weist an ihrem Boden im Endbereich des Zwischenbehälters 1 ein Gießrohr 16 zur Befüllung der Kokille auf, das von einem Stopfen 17 beherrscht ist.

Der Zwischenbehälter 1 ist mit einer Stahlschmelze 18 gefüllt, deren Spiegel von einer Abdeckmasse 19 bedeckt ist. Diese ist für die einzelnen Kammern 3, 5, 6 unterschiedLich. Die Abdeckschicht der Eingießkammer 3 nimmt aufschwimmende große Teilchen auf, die die Abdeckschicht der Mittelkammer 5 ist dünnflüssig und nimmt alle durch Inertgas aufgetriebenen Teilchen auf, während die Abdeckmasse der Gießkammer 6 den Schmelzspiegel gegen Luftzutritt abdichtet.

Figur 2 unterscheidet sich von Figur 1 unter anderem durch eine zylindrische Eingießhülse 20, die einen Deckel 21 aufweist, in dessen Mitte eine Öffnung für ein Schattenrohr 8 vorgesehen ist, das gegenüber dem Deckel 21 Dichtspiel und gegenüber der Eingießhülse 20 einen Abstand aufweist. Der Schmelzspiegel innerhalb der Eingießhülse 20 trägt keine Abdeckmasse 19, sondern ist durch einen Inertgaszufluss 22 begast.

Der Schmelzspiegel innerhalb der Mittelkammer 5 ist ebenfalls durch einen Inertgaszufluss 22 begast und mit einer reduzierend wirkenden Topschlacke versehen. Außerdem ist die Stahlschmelze 18 der Mittelkammer 5 durch ein elektrisches Heizelement 23 beheizbar.

Auf dem Boden der Eingießkammer 3 ist unterhalb der Eingießhülse 20 eine Starthilfe 24 und vor der Bodenöffnung 13 eine andere Starthilfe 25 vorgesehen, die aus Blech oder feuerfestem Material bestehen. Diese Starthilfen verzögern den Durchfluss von der Eingießkammer 3 in die Mittelkammer 5 beim Befüllen des Zwischenbehälters 1.

Die Funktion der erfindungsgemäßen Vorrichtung wird nachstehend anhand von Fig. 2 erläutert:

Die Stahlschmelze 18 wird aus der Gießpfanne 7 über das Schattenrohr 8 in den Zwischenbehälter 1 gefüllt. Dieser dient als Puffer, um beim Pfannenwechsel den Gießvorgang ohne Unterbrechung fortsetzen zu können. Außerdem bietet er die Möglichkeit, die Stahlschmelze 18 weiter zu reinigen.

Für hohe Reinheitsansprüche weist der Zwischenbehälter 1 in der Eingießkammer 3 eine Eingießhülse 20 auf, die das Schattenrohr 8 mit ihrem Deckel 21 dichtend umschließt und die zusammen mit dem Schattenrohr 8 in die Stahlschmelze 18 eintaucht.

Vor dem Füllbeginn befinden sich auf dem Boden der Eingießkammer 3 unterhalb der Engießhülse 20 eine Starthilfe 24 und vor der Bodenöffnung 13 eine andere Starthilfe 25, die den Durchfluss des Flüssigstahls von der Eingießkammer 3 in die Mittelkammer 5 beim Befüllen des Zwischenbehälters 1 verzögern.

Die andere Starthilfe 25 besteht aus Blech, das schmilzt oder aus feuerfestem Material das in der Schmelze aufschwimmt und so der Startschmelze den Weg in die Mittelkammer 5 freigibt.

Bei gefülltem Zwischenbehälter 1 entwickelt sich in und unter der Eingießhülse 20 durch den aus dem Schattenrohr 8 austretenden Gießstrahl eine Kurzschtussströmung 26, die zur Abscheidung großer Schlacke- und Tonerdeteilchen führt. Diese gelangen in die Abdeckmasse 19 des Schmelzspiegels der Einströmkammer und werden dort aufgenommen.

Innerhalb der Eingießhülse 20 ist der Schmelzspiegel frei von Abdeckmasse 19. Dafür findet über den Inertgaszufluss 22 eine Begasung des oberen Teils der Eingießhülse 20 statt, wodurch keine Oxidbildung an dieser Stelle erfolgt. Auf diese Weise wird verhindert, dass bei sinkendem Schmelzspiegel und dem dadurch aus dem Schattenrohr austretenden freien Pfannengießstrahl Luft, Schlacke oder Oxide in die Stahlschmelze 18 eingespült werden. Lediglich Inertgasbläschen, in der Regel aus Argon oder Stickstoff, gelangen in die Stahlschmelze 18, was jedoch völlig unkritisch ist.

Die aus der Eingießkammer 3 austretende, vorgereinigte Stahlschmelze 18 gelangt durch die Bodenöffnung 13 in die Mittelkammer 5 und weiter durch die andere Bodenöffnung 14 sowie die weiteren öffnungen 15 in die Gießkammer 6.

In der Mittelkammer 5 tritt Inertgas aus den Inertgassprühleisten 11 aus und perlt in der Stahlschmelze 18 hoch. Dabei werden je nach Inertgasdruck unterschiedlich große Tonerdeteilchen im Bereich über 50 µm hochgespült und in die Abdeckmasse 19, einer reduzierenden Topschlacke, aufgenommen. Das Inertgas sammelt sich unter der Deckplatte 12 und kann dort durch einen Inertgaszufluss 22 ergänzt werden. Ein elektrisches Heizelement 23 dient zur Einstellung der optimalen Gießtemperatur in der Gießkammer 6.

Die Stahlschmelze 18 der Gießkammer 6 besitzt eine Abdeckmasse 19 aus isolierender Topschlacke. In der Gießkammer 6 tritt eine Strömungsberuhigung und Vergleichnäßigung der Stahlschmelze 18 ein, so dass durch das Gießrohr 16 von dem Stopfen 17 gesteuert eine gereinigte, homogene Stahlschmelze 18 in die Kokille fließt und dort zu einem Qualitätsstahl erstarrt.

## Patentansprüche

1. Vorrichtung zur Reinigung von Stahlschmelzen, insbesondere bei Stranggussanlagen, mit einem Zwischenbehälter (1), der zur Beschickung einer Kokille mit Stahlschmelze (18) aus einer Gleßpfanne (7) dient und der zur Vergleichmäßigung der Strömung der Stahlschmelze (18) durch zwei Querwände (2, 4), die untere Öffnungen (13, 14) aufweisen, In eine Eingießkammer( 3), eine Mittelkammer (5) und eine Gießkammer (6) unterteilt ist, wobei die Mittelkammer (5) einen Bodenwall (9) mit Öffnungen zur Begasung der Stahlschmelze (18) ausweist, **dadurch gekennzeichnet,**
• **dass** der Bodenwall (9) so dimensioniert ist, dass er über die gesamte Länge der Mittelkammer (5) bis unter die Querwände (2, 4) reicht und dass er mit mehreren nebeneinander angeordneten Inertgassprühleisten (11) ausgebildet ist,
• **dass** die die Mittelkammer (5) von der Gießkammer (6) trennende Querwand (4) seitliche Öffnungen (15) besitzt,
• **dass** die Mittelkammer (5) eine Deckplatte (12) aufweist.

2. Vorrichtung nach Anspruch 1, **dadurch gekennzeichnet, dass** in dem Bodenwall (9) regelbare Inertgaszuführungen (10) vorgesehen sind, die über Inertgassprühleisten (11) in Strömungsverbindung mit der Mittelkammer (5) stehen.

3. Vorrichtung nach Anspruch 1 oder 2, **dadurch gekennzeichnet, dass** die Schmelze in der Mittelkammer (5) vorzugsweise elektrisch beheizbar ist.

4. Vorrichtung nach einem oder mehreren der Ansprüche 1 bis 3, **dadurch gekennzeichnet, dass** die Eingießkammer (3) eine zylindrische Eingießhülse (20) mit einem Deckel (21) aufweist, in dessen Mitte eine Öffnung für ein Schattenrohr (8) der Gießpfanne (7) vorgesehen ist.

5. Vorrichtung nach Anspruch 4, **dadurch gekennzeichnet, dass** das Schattenrohr (8) gegenüber dem Deckel (21) Dichtspiel und gegenüber der Eingießhülse (20) einen Abstand aufweist.

6. Vorrichtung nach Anspruch 4 oder 5, **dadurch gekennzeichnet, dass** die Räume zwischen Schmelzspiegel und Deckel (21) bzw. Deckplatte (12) einen Inertgaszufluss (22) aufweisen.

7. Vorrichtung nach einen oder mehreren der Ansprüche 1 bis 6, **dadurch gekennzeichnet, dass** die Gießkammer (6) an ihren Boden, vorzugsweise im Endbereich des Zwischenbehälters (1) ein Gießrohr (16) zur Befüllung der Kokille aufweist, das von einem Stopfen (17) beherrscht ist.

8. Vorrichtung nach einem oder mehreren der Ansprüche 4 bis 7, **dadurch gekennzeichnet, dass** vor dem Füllen des Zwischenbehälters (1) mit Stahlschmelze (18) auf dem Boden der Eingießkammer (3) unterhalb der Eingießhülse (20) eine Starthilfe (24) und vor der Bodenöffnung eine andere Starthilfe (25) aus Blech oder feuerfestem Material bestehend vorgesehen sind.

9. Verfahren zur Reinigung von Stahlschmelzen in einem Zwischenbehälter (1), der zur Beschickung einer Kokille mit Stahlschmelze (18) aus einer Gießpfanne (7) dient, insbesondere bei Stranggussanlagen, nach einem oder mehreren der vorhergehenden Ansprüche 1 bis 8, **dadurch gekennzeichnet, dass** in der Mittelkammer (5) mit Hilfe der regelbaren Inertgaszuführungen (10) und der Inertgassprühleisten (11) eine gestufte Spülung der Stahlschmelze mit inertgas durchgeführt wird, durch die unterschiedlich große Tonerdeteilchen im Bereich > 5o µ hochgespült und in die die Stahlschmelze (18) oben abdeckende reduzierende Topschlacke (19) aufgenommen werden, wonach sich das Inertgas im Raum zwischen der Deckplatte (12) und der Topschlacke (19) sammelt und, ergänzt durch einen Inertgaszufluss (22), die Topschlacke (19) vor der Bildung von exogenen Oxiden schützt.

## Claims

1. Device for purifying steel melts, particularly in continuous casting plants, with a tundish (1) which serves for the supply of a chill mould with steel melt (18) from a pouring ladle (7) and which for homogenising the flow of the steel melt (18) is subdivided by two transverse walls (2, 4), which have lower openings (13, 14), into a pouring chamber (3), a middle chamber (5) and a casting chamber (6), wherein the middle chamber (5) has a base wall (9) with openings for gasification of the steel melt (18), **characterised in that**
- the base wall (9) is so dimensioned that it extends over the entire length of the middle chamber (5) to below the transverse walls (2, 4) and that it is formed with several inert gas spray bars (11) arranged adjacent to one another,
- the transverse wall (4) separating the middle chamber (5) from the casting chamber (6) has lateral openings (15) and
- the middle chamber (5) has a cover plate (12).

2. Device according to claim 1, **characterised in that** regulable inert gas feeds (10), which are disposed in flow connection with the middle chamber (5) by way of inert gas spray bars (11), are provided in the base wall (9).

3. Device according to claim 1 or 2, **characterised in that** the melt is heatable, preferably electrically, in the middle chamber (5).

4. Device according to one or more of claims 1 to 3, **characterised in that** the pouring chamber (3) has a cylindrical pouring sleeve (20) with a cover (21), in the centre of which an opening for a shadow pipe (8) of the pouring ladle (7) is provided.

5. Device according to claim 4, **characterised in that** the shadow pipe (8) has a sealing play relative to the cover (21) and a spacing relative to the pouring sleeve (20).

6. Device according to claim 4 or 5, **characterised in that** the spaces between melt surface and cover (21) or cover plate (12) have an inert gas inflow (22).

7. Device according to one or more of claims 1 to 6, **characterised in that** the casting chamber (6) has at its base, preferably in the end region of the tundish (1), a pouring pipe (16) for filling the chill mould, the pouring tube being controlled by a plug (17).

8. Device according to one or more of claims 4 to 7, **characterised in that** a starting aid (24) is provided on the base of the pouring chamber (3) below the pouring sleeve (20) before filling the tundish (1) with steel melt (18) and another starting aid (25) is provided in front of the base opening, the starting aids consisting of sheet metal or fireproof material.

9. Method for purifying steel melts in a tundish (1) which serves for charging a chill mould with steel melt (18) from a pouring ladle (7), particularly in continuous casting plants, according to one or more of the preceding claims 1 to 8, **characterised in that** a staged washing of the steel melt with inert gas is undertaken in the middle chamber (5) with the help of the regulable inert gas feeds (10) and the inert gas spray bars (11), by which washing the differently sized aluminium oxide particles in the range greater than 50 microns are washed up and taken into the reducing top dross upwardly covering the steel melt (18), whereafter the inert gas collects in the space between the cover plate (12) and the top dross (19) and, supplemented by an inert gas inflow (22), protects the top dross (19) against formation of exogenic oxides.

## Revendications

1. Dispositif pour la purification de masses fondues d'acier, en particulier dans le cas d'installations de coulée continue, présentant un récipient intermédiaire (1), qui sert au revêtement d'une lingotière d'une masse fondue d'acier (18) à partir d'une poche de coulée (7) et qui est réparti, pour l'uniformisation de l'écoulement de la masse fondue d'acier (18), en une chambre d'introduction de coulée (3), une chambre médiane (5) et une chambre de coulée (6) séparées par deux parois transversales (2, 4) qui présentent des ouvertures inférieures (13, 14), la chambre médiane (5) présentant une paroi de fond (9) avec des ouvertures pour faire passer un gaz dans la masse fondue d'acier (18), **caractérisé**
- **en ce que** la paroi de fond (9) est dimensionnée de telle manière qu'elle s'étend sur toute la longueur de la chambre médiane (5) jusque sous les parois transversales (2, 4) et qu'elle est exécutée avec plusieurs barres (11) de pulvérisation de gaz inerte disposées l'une à côté de l'autre,
- **en ce que** la paroi transversale (4) séparant la chambre médiane (5) de la chambre de coulée (6) présente des ouvertures latérales (15),
- **en ce que** la chambre médiane (5) présente une plaque de recouvrement (12).

2. Dispositif selon la revendication 1, **caractérisé en ce qu'**on a prévu dans la paroi de fond (9) des alimentations de gaz (10) réglables, qui sont reliées par écoulement via des barres (11) de pulvérisation de gaz inerte avec la chambre médiane (5).

3. Dispositif selon la revendication 1 ou 2, **caractérisé en ce que** la masse fondue dans la chambre médiane (5) peut de préférence être chauffée électriquement.

4. Dispositif selon l'une ou plusieurs des revendications 1 à 3, **caractérisé en ce que** la chambre d'introduction de coulée (5) présente un manchon d'introduction de coulée (20) cylindrique avec un couvercle (21) au centre duquel on a prévu une ouverture pour une busette (8) de la poche de coulée (7).

5. Dispositif selon la revendication 4, **caractérisé en ce que** la busette (8) a un jeu étanche par rapport au couvercle (21) et présente une certaine distance par rapport au manchon d'introduction de coulée (20).

6. Dispositif selon la revendication 4 ou 5, **caractérisé en ce que** les espaces entre le niveau de la masse fondue et le couvercle (21) ou la plaque de recouvrement (12) présentent une alimentation en gaz inerte (22).

7. Dispositif selon l'une ou plusieurs des revendications 1 à 6, **caractérisé en ce que** la chambre de coulée (6) présente, au niveau de son fond, de préférence dans la zone d'extrémité du récipient intermédiaire (1), un tube de coulée (16) pour le remplissage de la lingotière, qui est géré par un bouchon (17).

8. Dispositif selon l'une ou plusieurs des revendications 4 à 7, **caractérisé en ce qu'**avant le remplissage du récipient intermédiaire (1) avec une masse fondue d'acier (18), on a prévu sur le fond de la chambre d'introduction de coulée (3), sous le manchon d'introduction de coulée (20), une aide au démarrage (24) et devant l'ouverture du fond une autre aide au démarrage (25) constituée de tôle ou de matériau réfractaire.

9. Procédé pour la purification de masses fondues d'acier dans un récipient intermédiaire (1) qui sert au revêtement d'une lingotière avec une masse fondue d'acier (18) à partir d'une poche de coulée (7), en particulier dans le cas d'installations de coulée continue, selon l'une ou plusieurs des revendications 1 à 8 précédentes, **caractérisé en ce que**, dans la chambre médiane (5), on réalise un rinçage étagé de la masse fondue d'acier avec un gaz inerte à l'aide des alimentations de gaz inerte réglables (10) et des barres de pulvérisation (11) de gaz inerte, qui repousse les particules d'alumine de différentes grosseurs dans la plage > 50 µ vers le haut et qui sont absorbées dans les scories surnageantes (19) réductrices recouvrant le haut de la masse fondue d'acier (18), suite à quoi le gaz inerte se rassemble dans l'espace entre la plaque de recouvrement (12) et les scories surnageantes (19), complété par une alimentation de gaz inerte (22) qui protège les scories (19) d'une formation d'oxydes exogènes.
